# EUROPÄISCHE PATENTSCHRIFT

(11) **EP 0 461 435 B1**
(45) Veröffentlichungstag und Bekanntmachung des Hinweises auf die Patenterteilung: **24.08.1994**
(21) Anmeldenummer: 91108312.9
(22) Anmeldetag: 23.05.1991
(51) Int. Cl.: C10M 105/34, C09K 5/04, C10M 105/36

(54) **Verwendung von Estern aromatischer Carbonsäuren als Schmiermittel für Kältemittelverdichter**
Application of aromatic carboxylic esters as lubricant in refrigerant compressors
Utilisation d'esters d'acides aromatiques pour compresseur pour machines frigorifiques

(30) Priorität: 09.06.1990 DE 4018562
(43) Veröffentlichungstag der Anmeldung: 18.12.1991
(73) Patentinhaber: HOECHST AKTIENGESELLSCHAFT, 65926 Frankfurt am Main (DE)
(72) Erfinder: Cornils, Boy, Prof. Dr. Dipl.-Chem., W-6238 Hofheim (DE); Weber, Jürgen, Dr. Dipl.-Chem., W-4200 Oberhausen 11 (DE); Lappe, Peter, Dr. Dipl.-Chem., W-4220 Dinslaken (DE); Springer, Helmut, Dipl.-Ing., W-4200 Oberhausen 11 (DE); Preisegger, Ewald, Dipl.-Ing., W-6086 Nauheim (DE); Henrici, Rainer, Dipl.-Ing., W-6392 Neu-Anspach (DE)

(56) Entgegenhaltungen:
- EP-A- 0 377 122
- GB-A- 2 216 541
- US-A- 2 852 470

## Beschreibung

Die Erfindung betrifft die Verwendung von Estern aromatischer Carbonsäuren als Schmiermittel für Kältemittelverdichter, die mit chlorfreien, teilfluorierten Kohlenwasserstoffen als Kältemittel betrieben werden.

Zur Kälteerzeugung im industriellen, gewerblichen wie auch im privaten Bereich werden in großem Umfang Kältemittelverdichter eingesetzt. Diese Vorrichtungen arbeiten mit mechanischen Verdichtern, die das Kältemittel komprimieren, im Verflüssiger durch Kühlen mit Luft, Wasser oder einem anderen Medium verflüssigen und im Verdampfer unter Wärmeaufnahme aus dem zu kühlenden Medium verdampfen. Als Kältemittel werden vorwiegend Ammoniak für Großanlagen und Fluorchlorkohlenwasserstoffe wie Dichlordifluormethan, Chlortrifluormethan für Großanlagen, gewerbliche Kälteanlagen und für Haushaltsgeräte eingesetzt.

Zur Schmierung von Kältemittelverdichtern verwendet man hochraffinierte, weißölähnliche, im allgemeinen naphthenbasische Mineralöle. Als vollsynthetische Öle für Kältemittelverdichter gelangen Alkylaromaten und daneben auch Polyalpha-olefine zum Einsatz.

Aufgabe der Schmieröle ist es, die beweglichen Verdichterteile zu schmieren, die Wärme von den heißen Verdichterteilen abzuführen und den Kompressionsraum sowie die Ventile abzudichten. Diese Aufgaben bestimmen auch die Eigenschaften, denen die Schmieröle genügen müssen. Sie müssen thermischen Belastungen gewachsen sein und auch bei den Temperaturen des Verdampfers fließfähig bleiben. Überdies ist zu berücksichtigen, daß die Schmieröle aus dem Kompressionsraum in den Kältemittelkreislauf ausgetragen werden und durch nachgeschaltete Ölabscheider nicht vollständig entfernt werden können. Sie müssen daher mit dem Kältemittel in weiten Temperatur- und Konzentrationsbereichen mischbar sein, so daß die Rückführung von Schmieröl, das in den Kältemittelkreislauf gelangt ist, in den Verdichter sichergestellt wird.

Fluorchlorkohlenwasserstoffe stehen seit einiger Zeit im Verdacht, die Ozonschicht der Erdatmosphäre zu schädigen. Daher ist man bestrebt, ihre Verwendung auf solche Fälle zu beschränken, in denen sie nicht ausgetauscht werden können. Im übrigen versucht man, sie durch gleichwirkende, jedoch unschädliche Stoffe zu ersetzen. Auf dem Gebiet der Kältemittel für Kälteanlagen werden zukünftig chlorfreie, teilfluorierte Kohlenwasserstoffe wie 1,1,1,2-Tetrafluorethan, 1,1,1,2,3,3,3-Heptafluorpropan, Pentafluorethan, 1,1,1,3,3,3-Hexafluorpropan und Trifluormethan eingesetzt werden. Diese Stoffe zeichnen sich durch hohe thermische Stabilität und entsprechende thermodynamische Eigenschaften in den Temperaturbereichen aus, die beim Betrieb von Kältemittelverdichtern auftreten.

Nachteilig ist jedoch, daß diese chlorfreien, aliphatischen Fluorkohlenwasserstoffe nur sehr geringe Mischbarkeit mit den bisher verwendeten Schmiermitteln für Kälteanlagen aufweisen. In weiten Konzentrationsbereichen bilden die beiden Substanzklassen ein Zweiphasengemisch mit dem Ergebnis, daß die Rückführung des aus dem Verdichter ausgetragenen Schmiermittels vor allem bei tiefen Verdampfungstemperaturen erheblich behindert wird. Die bekannten Schmiermittel sind daher in Anlagen mit chlorfreien Kältemittel-Substituten im allgemeinen nicht mehr verwendbar.

Man hat versucht, diese Schwierigkeiten durch Einsatz von Schmiermitteln auf Basis von Polyalkylenglykolen zu umgehen. Die meisten Polyalkylenglykol-Typen sind zwischen -40 und +50°C mit den genannten chlorfreien Kältemitteln vollständig mischbar. Erst bei Temperaturen oberhalb etwa 50°C treten Mischungslücken auf, die sich zu höheren Temperaturen hin auf einen großen Konzentrationsbereich ausweiten.

Dennoch ist zu erwarten, daß Polyalkylenglykole nur begrenzt als Schmiermittel eingesetzt werden können, weil sie stark hygroskopisch sind. Ihre Trocknung auf eine Restfeuchte von <100 ppm erfordert einen hohen Aufwand. Darüberhinaus ist durch völligen Luftabschluß dafür Sorge zu tragen, daß eine erneute Feuchtigkeitsaufnahme vermieden wird. Sie können daher nur in hermetisch geschlossenen, kleinen Kältesystemen, z.B. Haushaltskühlgeräten, verwendet werden. In großen Kälteanlagen, bei denen Wartungsarbeiten mit gelegentlichen Eingriffen in den Kältemittelkreislauf erforderlich sind, ist im Laufe der Zeit mit einer erheblichen Feuchtigkeitsaufnahme zu rechnen. Die an das Polyalkylenglykol gebundene Feuchtigkeit läßt sich auch mit Hilfe von Filtertrocknern nicht mehr entfernen. Probleme mit metallischen Werkstoffen im System sind daher die Folge. Überdies genügt die thermische Stabilität der Polyalkylenglykole nicht allen Anforderungen. Schon oberhalb etwa 180°C, eine solche Temperatur kann bei extremen Betriebsbedingungen im Druckventil des Verdichters auftreten, beginnen sie sich zu zersetzen.

Es bestand daher die Aufgabe Schmiermittel für Kältemittelverdichter bereitzustellen, die frei von den beschriebenen Mängeln bekannter Schmiermittel sind und die immer dann eingesetzt werden können, wenn chlorfreie, teilfluorierte Kohlenwasserstoffe als Kältemittel Anwendung finden.

Die Erfindung besteht somit in der Verwendung von Estern der Phthalsäure, Isophthalsäure oder Terephthalsäure mit geradkettigen oder verzweigten, primären einwertigen Alkoholen mit 4 bis 20 Kohlenstoffatomen als Schmiermittel für Kältemittelverdichter, die mit chlorfreien, teilfluorierten Kohlenwasserstoffen als Kältemittel betrieben werden.

Carbonsäureester, die sich von aromatischen Carbonsäuren und einwertigen Alkoholen ableiten, werden in großem Umfang als Weichmacher für Polyvinylchlorid eingesetzt. Das für diese Anwendung von den Carbonsäureestern verlangte Eigenschaftsbild unterscheidet sich jedoch grundlegend von den Merkmalen, die Schmiermittel für Kompressionskältemaschinen aufweisen müssen. Es war daher nicht vorhersehbar, daß eine Verbindungsklasse, die sich vor allem auf dem Gebiet der Kunststoffe bewährt hat, auch in einem völlig anderen Bereich der Technik erfolgreich eingesetzt werden kann.

Beispiele für die Alkoholkomponente der erfindungsgemäß eingesetzten Ester sind n-Butanol, Isobutanol, n-Pentanol, 2-Methylbutanol, 3-Methylbutanol, 2-Ethylbutanol, 2-Methylpentanol, n-Hexanol, Heptanol (in Form des Isomerengemisches), Octanol (in Form des Isomerengemisches), 2-Ethylhexanol, n-Octanol, i-Nonanol, i-Decanol, i-Tridecanol, i-Hexadecanol und i-Octadecanol. Als besonders geeignet haben sich die verzweigtkettigen, primären Alkohole mit mindestens 4 Kohlenstoffatomen erwiesen.

Man erhält die genannten Alkohole vorwiegend aus Olefinen durch Oxosynthese und anschließende Hydrierung der entstandenen Aldehyde oder durch Aldolkondensation. Für die Oxosynthese sind alle Olefine geeignet. Sie führt in der Regel zu einem Gemisch isomerer Alkohole. Zur Herstellung der Ester ist es nicht erforderlich, diese Gemische zu trennen.

Für die Verwendung als Schmiermittel geeignete Ester sind z.B. Di-2-ethylhexlphthalat, Di-isononylphthalat und Di-isodecylphthalat, Di-n-butylphthalat, Di-2-ethylhexylterephthalat, Di-isodecylterephthalat. Besondere Bedeutung haben die Ester der Phthalsäure, z.B. Di-2-ethylhexylphthalat, Di-isononylphthalat, Di-isodecylphthalat.

Die Ester werden in bekannter Weise aus den vorgenannten Säuren und Alkoholen in Gegenwart saurer Katalysatoren hergestellt. Als Katalysatoren eignen sich Mineralsäuren wie Schwefelsäure, Phosphorsäure, sowie deren saure Salze, ferner Trialkyl- oder Triarylphosphate und p-Toluolsulfonsäure. Um eine möglichst vollständige Umsetzung zu erzielen, empfiehlt es sich, einen der Reaktionspartner im Überschuß anzuwenden und/oder das Reaktionswasser destillativ, gegebenenfalls unter Zusatz eines Azeotropbildners wie Benzol oder Toluol, abzutrennen. Besondere Vorkehrungen zur Erzielung einer hohen Farbstabilität, wie sie bei der Verwendung der Ester als Weichmacher getroffen werden müssen, erübrigen sich bei ihrem Einsatz als Schmiermittel.

Die erfindungsgemäß verwendeten Schmiermittel besitzen gute Mischbarkeit mit den als Kältemitteln eingesetzten chlorfreien, teilfluorierten Kohlenwasserstoffen auch noch bei -40°C, also in den Temperaturbereichen, die in Kompressionskälteanlagen auftreten können. Ihre Viskosität liegt bei 40°C zwischen etwa 10 und 150 cSt und entspricht damit den Anforderungen, die an das Schmiermittel für das vorbeschriebene Einsatzgebiet gestellt werden. Sie weisen darüber hinaus unter Ausschluß von Luftsauerstoff und Feuchtigkeit, also unter Bedingungen, die in einem Kältemittelkreislauf erfüllt sein müssen, ausgezeichnete thermische Stabilität auf. Die Ester sind nicht hygroskopisch. Sie können daher ohne großen Aufwand getrocknet werden. Restfeuchten, die nach der deutschen Norm DIN 51 503 35 ppm nicht überschreiten dürfen, lassen sich ohne weiteres erreichen.

Die als Schmiermittel verwendeten Ester können in reiner Form, als Gemisch isomerer Verbindungen und als Mischung von zwei oder mehr Estern unterschiedlicher chemischer Zusammensetzung eingesetzt werden.

In den folgenden Beispielen wird die Herstellung der Ester beschrieben, außerdem werden ihre physikalischen Eigenschaften aufgeführt, soweit sie für die Verwendung der Ester als Schmiermittel bedeutsam sind. Selbstverständlich ist der Umfang der Erfindung nicht auf die geschilderten Ausführungsformen beschränkt.

### Beispiel 1: Herstellung von Di-(2-ethylhexyl)-phthalat (DOP)

148 g (1 mol) Phthalsäureanhydrid werden mit 292 g (2,2 mol) 2-Ethylhexanol versetzt und in Gegenwart von 65 g Cyclohexan als Schleppmittel sowie 0,59 g (0,006 mol) konzentrierter Schwefelsäure, verdünnt mit 1,48 g Wasser, als Katalysator über einen Zeitraum von 7 Stunden bei 135°C verestert. Das Reaktionswasser wird als Azeotrop entfernt.

Zur Aufarbeitung wird der Rohester mit 5 Gew.-%iger Natronlauge neutralisiert, darauf in Gegenwart 5 Gew.-%iger Natronlauge bei 135°C und 150 mbar (15 kPa) über einen Zeitraum von 3 Stunden mit Wasserdampf destilliert und anschließend mit Wasser gewaschen. Bei einem Druck von 150 mbar (15 kPa) und 135°C wird der Ester 3 Stunden im Stickstoffstrom getrocknet. Nach Filtration werden 362 g Produkt erhalten, entsprechend einer Ausbeute von 93 %.

### Beispiel 2: Herstellung von Di-(isononyl)-phthalat (DINP)

Eine Mischung aus 148 g (1 mol) Phthalsäureanhydrid und 322 g (2,23 mol) Isononylalkohol wird mit 70 g Cyclohexan versetzt und in Gegenwart von 0,59 g (0,006 mol) konzentrierter Schwefelsäure, verdünnt mit 1,48 g Wasser, als Katalysator über einen Zeitraum von 12 Stunden bei 135°C verestert. Das Reaktionswasser wird als Azeotrop entfernt.

Zur Aufarbeitung wird der Rohester zunächst mit 5 Gew.-%iger Natronlauge neutralisiert, anschließend über einen Zeitraum von 3 Stunden bei 150 mbar (15 kPa) und 135°C in Gegenwart 5 Gew.-%iger Natronlauge mit Wasserdampf destilliert.

Nach Wäsche mit Wasser bis zum Erreichen des Neutralpunkts wird der Ester bei einem Druck von 150 mbar (15 kPa) und einer Temperatur von 135°C 4 Stunden im Stickstoffstrom getrocknet. Man erhält nach Filtration 388 g DINP, entsprechend einer Ausbeute von 93 %.

### Beispiel 3: Herstellung von Di-(n-butyl)-phthalat (DBP)

Eine Mischung aus 148 g (1 mol) Phthalsäureanhydrid und 152 g (2,05 mol) n-Butanol wird nach Zugabe von 50 g Cyclohexan und 5,7 g (0,03 mol) p-Toluolsulfonsäure als Katalysator 6 Stunden bei 130°C umgesetzt. Das während der Veresterung freigesetzte Reaktionswasser wird als Azeotrop entfernt.

Durch Zugabe 5 Gew.-%iger NaOH wird zunächst der im Rohester enthaltene saure Katalysator neutralisiert. Nach anschließender mehrmaliger Wäsche mit Wasser trocknet man das Produkt 4 Stunden bei einem Druck von 150 mbar (15 kPa) und einer Temperatur von 135°C. Nach Filtration erhält man 262 g Di-(n-butyl)-phthalat, entsprechend einer Ausbeute von 94 %.

### Eigenschaften der in den Beispielen 1 bis 3 beschriebenen Ester

Als Kriterien, die für die Verwendung der vorstehend beschriebenen Ester als Schmiermittel wichtig sind, werden ihr thermisches Verhalten, ihre Viskosität und ihre Mischbarkeit mit Kältemitteln, Prototypen sind 1,1,1,2-Tetrafluorethan und 2 H-Heptafluorpropan, angegeben.

Die Prüfung der thermischen Stabilität der Ester erfolgt in Anlehnung an DIN 51593 in einem U-Rohr bei 250/40°C und 96 h. Der mit Öl gefüllte Schenkel des U-Rohrs wird auf 250°C eingestellt und steht in Kontakt mit der Dampfphase des Kältemittels, das in den zweiten Schenkel einkondensiert und dann auf 40°C eingestellt wird. Die Auswertung erfolgt optisch (Ölverfärbung). Ergänzend wird ein wäßriger Auszug der Dampfphase durch eine ionensensitive Elektrode auf Fluoridionen geprüft.

Eine gaschromatografische Analyse der Gasphase gibt Aufschluß über mögliche gasförmige Zersetzungsprodukte des Esters bzw. Kältemittels. Ein Vergleich des Chromatogramms erfolgt mit dem einer Blindprobe.

Die Messung der Viskosität der Ester erfolgt in einem Ubbelohde-Viskosimeter bei 40°C.

Zur Prüfung der Mischbarkeit der Ester mit den Kältemitteln gibt man eine definierte Menge Ester (etwa 0,2 bis 3 g) in ein Glasröhrchen von etwa 10 ml Inhalt. Nach Eintauchen in flüssigen Stickstoff kondensiert man je nach einzustellender Konzentration zwischen 6 und 3 g des Kältemittels dazu. Darauf evakuiert man das Glasröhrchen, verschließt es durch Abschmelzen und durchschreitet mit der Mischung bestimmter Zusammensetzung einen Temperaturbereich von -40°C bis +80°C. Bei Ausbildung zweier Phasen bzw. bei beginnender Trübung kann der Entmischungspunkt, d.h. ein Punkt auf der Grenzkurve des Mischungsdiagramms bestimmt werden. Die Gesamtheit der gefundenen Entmischungspunkte ergeben dann die Grenzkurve der Mischungslücke.

### Di-(2-ethylhexyl)-phthalat (DOP)

- thermische Stabilität:: keine Zersetzung
- Viskosität:: ν = 27,3 mm²/s
- Mischbarkeit:: Mischungslücke außerhalb des üblichen Arbeitsbereiches

### Di-(isononyl)-phthalat (DINP)

- thermische Stabilität:: keine Zersetzung
- Viskosität:: ν = 37,1 mm²/s
- Mischbarkeit:: Mischungslücke außerhalb des üblichen Arbeitsbereiches

### Di-(n-butyl)-phthalat (DBP)

- Viskosität:: ν = 8,7 mm²/s
- Mischbarkeit:: voll mischbar

## Patentansprüche

1. Verwendung von Estern der Phthalsäure, Isophthalsäure oder Terephthalsäure mit geradkettigen oder verzweigten, primären einwertigen Alkoholen mit 4 bis 20 Kohlenstoffatomen als Schmiermittel für Kältemittelverdichter, die mit chlorfreien, teilfluorierten Kohlenwasserstoffen als Kältemittel betrieben werden.

## Claims

1. The use of esters of the phthalic acid, isophthalic acid or terephthalic acid with straight-chain or branched primary monovalent alcohols having 4 to 20 carbon atoms as lubricants for refrigeration compressors, utilising chlorine-free, partially fluorinated hydrocarbons as refrigerants.

## Revendications

1. Utilisation d'esters d'acide phtalique, d'acide isophtalique ou d'acide téréphtalique et de monoalcools primaires, linéaires ou ramifiés de 4 à 20 atomes de carbone comme lubrifiant pour compresseurs frigorifiques qui fonctionnent avec des hydrocarbures sans chlore et partiellement fluorés comme fluide de travail.
